# EUROPÄISCHE PATENTSCHRIFT

(11) **EP 4 153 548 B1**
(45) Veröffentlichungstag und Bekanntmachung des Hinweises auf die Patenterteilung: **17.09.2025**
(21) Anmeldenummer: 21726104.9
(22) Anmeldetag: 17.05.2021
(51) Int. Cl.: C06B 31/00, C06D 5/00

(54) **GASERZEUGENDE ZUSAMMENSETZUNG, DEREN VERWENDUNG IN EINEM GASGENERATOR SOWIE VERWENDUNG EINES BASISCHEN MISCHMETALLNITRATS**
GAS-GENERATING COMPOSITION, ITS USE IN A GAS GENERATOR AND USE OF A BASIC MIXED-METAL NITRATE
COMPOSITION GÉNÉRATRICE DE GAZ, SON UTILISATION DANS UN GÉNÉRATEUR DE GAZ ET UTILISATION D'UN NITRATE DE MÉTAL MIXTE BASIQUE

(30) Priorität: 18.05.2020 DE 102020113381
(43) Veröffentlichungstag der Anmeldung: 29.03.2023
(73) Patentinhaber: ZF Airbag Germany GmbH, 84544 Aschau a. Inn (DE)
(72) Erfinder: KÖNIG, Michael, 84478 Waldkraiburg (DE)
(74) Vertreter: ZF LIFETEC Intellectual Property
(86) Internationale Anmeldenummer: PCT/EP2021/062940
(87) Internationale Veröffentlichungsnummer: WO 2021/233808

(56) Entgegenhaltungen:
- WO-A2-2004/067477
- WO-A2-2012/153974
- CN-A- 110 734 353

## Beschreibung

Die Erfindung betrifft eine gaserzeugende Zusammensetzung, insbesondere für eine Sicherheitseinrichtung in einem Fahrzeug, die Verwendung einer solchen gaserzeugenden Zusammensetzung in einem Gasgenerator sowie die Verwendung eines basischen Mischmetallnitrats.

Gaserzeugende Zusammensetzungen benötigen neben den enthaltenen Brennstoffen in der Regel zusätzliche Oxidationsmittel, um eine ausgeglichene Sauerstoffbilanz aufweisen zu können.

Übliche Oxidationsmittel sind insbesondere basische Metallnitrate, wie sie beispielsweise in Aguirre et al.: "Simple Route for the Synthesis of Copper Hydroxy Salts" (J. Braz. Chem. Soc., Vol. 22(3), 2011, S. 546 - 551) beschrieben sind.

Die WO 2004/067477 A2 offenbart eine gaserzeugende Zusammensetzung umfassend eine Oxidationsmittelkomponente und einen Brennstoff, wobei der Brennstoff einen Übergangsmetallkomplex von Ethylendiamin-5,5'-Bitetrazol enthält. Die Oxidationsmittelkomponente kann zumindest ein basisches Metallnitrat umfassen, beispielsweise ein basisches Metallnitrat ausgewählt aus der Gruppe bestehend aus basischem Kupfernitrat, basischem Zinknitrat und Kombination davon.

Die WO 2012/153974 A2 beschreibt gaserzeugende Zusammensetzungen, die als Hauptoxidationsmittel 35 bis 55 Gewichtsprozent basisches Kupfernitrat, als Hauptbrennstoff 30 bis 50 Gewichtsprozent Guanidinnitrat, 2 bis 15 Gewichtsprozent eines die Abbrandgeschwindigkeit steigernden Brennstoffs mit einem Stickstoffgehalt von 60 Gewichtsprozent oder mehr und 0,5 bis 5 Gewichtsprozent eines gemischten Katalysators umfassen. Ferner kann bis zu 20 Gewichtsprozent eines Hilfsoxidationsmittels zugesetzt sein, das insbesondere ausgewählt ist aus der Gruppe bestehend aus Ammoniumnitrat, Kaliumnitrat und Natriumnitrat.

Eine ausgeglichene Sauerstoffbilanz ist beispielsweise für die Verwendung von Gassackmodulen im Innenraum eines Fahrzeugs von Bedeutung. In diesem Fall gelten erhöhte Anforderungen an das erzeugte Treibgas, da dieses beispielsweise über Abströmöffnungen im Gassack in den Innenraum und somit zu Insassen des Fahrzeugs gelangen kann. Die in den Spezifikationen der Automobilhersteller geforderten Grenzwerte von Gasbestandteilen wie CO, NH₃ und NOₓ lassen sich jedoch nur durch Treibstoffgemische mit einer im Wesentlichen ausgeglichenen Sauerstoffbilanz erreichen.

Zusätzliche Anforderungen an gaszerzeugende Zusammensetzungen können in der Abstimmung des ballistischen Verhaltens liegen, beispielsweise in der Einstellung einer Abbrandtemperatur, einer Abbrandgeschwindigkeit und/oder einer Schlackenbildung während der Zersetzung der gaserzeugenden Zusammensetzung.

Die Aufgabe der Erfindung ist es, eine gaserzeugende Zusammensetzung bereitzustellen, die eine Kontrolle der Abbrandeigenschaften ermöglicht und sich für die Verwendung in Sicherheitseinrichtungen eignet.

Die Aufgabe wird erfindungsgemäß gelöst durch eine gaserzeugende Zusammensetzung für eine Sicherheitseinrichtung, insbesondere in einem Fahrzeug, mit einem Oxidationsmittel, das ein basisches Mischmetallnitrat umfasst, wobei das basische Mischmetallnitrat auf einem basischen Metallnitrat basiert, in welchem das Metall des basischen Metallnitrats teilweise durch zumindest ein weiteres Element ersetzt ist.

Mit anderen Worten wird erfindungsgemäß gerade nicht nur lediglich eine makroskopische Vermischung verschiedener basischer Metallnitrate verwendet, sondern ein Mischmetallnitrat mit einer Mischung von einem strukturbestimmenden ersten Metall und zumindest einem weiteren Metall und/oder Halbmetall, welches das erste Metall auf molekularer Ebene in der Kristallstruktur teilweise ersetzt. Somit wird erfindungsgemäß neben den im Stand der Technik vorhandenen Oxidationsmitteln eine weitere Möglichkeit bereitgestellt, das Abbrandverhalten für eine vorgesehene Anwendung der gaserzeugenden Zusammensetzung anzupassen.

Basische Mischmetallnitrate im Sinne der Erfindung sind insbesondere Verbindungen, die durch nachstehend allgemeine Formel (I) dargestellt werden:

(A₁₋ₓBₓ)(NO₃)_{y} · n (A_{1-X}B_{X})(OH)_{z} (I)

In Formel (I) gibt an:
A das strukturbildende erste Metall,
B das zumindest eine weitere Element,
x den Anteil des zumindest einen weiteren Elements pro Formeleinheit,
y die Anzahl der Nitrationen pro Formeleinheit,
z die Anzahl der Hydroxidionen pro Formeleinheit, und
n das Verhältnis zwischen Nitrationen und Hydroxidionen pro Formeleinheit.

Der Wert von x in Formel (I) liegt insbesondere im Bereich 0,1 ≤ x ≤ 0,95, bevorzugt im Bereich 0,4 ≤ x ≤ 0,8.

Typische Werte für n, y und z liegen im Bereich von 1 bis 4, insbesondere von 1 bis 3, wobei n, y und z unabhängig voneinander im jeweiligen Bereich gewählt werden können.

Die in Formel (I) angegebenen Verbindungen können auch als Hydrate vorliegen.

Insbesondere können bei der Zersetzung der basischen Mischmetallnitrate mindestens ternäre Mischoxide entstehen. Derartige Mischoxide weisen im Allgemeinen höhere Schmelztemperaturen bzw. Sublimationstemperaturen auf als binäre Metalloxide mit einem einzelnen Metall bzw. als elementare Metalle. Somit liegen die mindestens ternären Mischoxide bei Temperaturen, wie sie bei der Zersetzung der gaserzeugenden Zusammensetzung auftreten, als Feststoffe vor, die einfacher aus dem Treibgas herausgefiltert werden können als Gase oder Flüssigkeiten. Mit anderen Worten verbessert der Einsatz des basischen Mischmetallnitrats die Schlackenbildung bei Umsetzung der gaserzeugenden Zusammensetzung.

Auch können Kosteneinsparungen erzielt werden, wenn das zumindest eine weitere Element kostengünstiger ist als das Metall des basischen Metallnitrats, auf dem das basische Mischmetallnitrat basiert.

Basische Metallnitrate im Sinne der Erfindung sind Verbindungen, die durch die nachstehend angegebene allgemeine Formel (II) dargestellt werden, wobei einige Verbindungen auch Hydrate enthalten können:

M(NO₃)_{y} · n M(OH)_{z} oder M_{x'}(NO₃)_{y'}(OH)_{z'} (II)

worin bedeuten:
M ein Metall,
x' die Anzahl der Metallatome pro Formeleinheit,
y und y' jeweils die Anzahl der Nitrationen pro Formeleinheit,
z' die Anzahl der Hydroxidionen pro Formeleinheit und
n das Verhältnis zwischen Nitrationen und Hydroxidionen pro Formeleinheit.

Typische Werte für n, x', y, y', z und z' liegen im Bereich von 1 bis 4, insbesondere von 1 bis 3, wobei n, x', y, y', z und z' unabhängig voneinander im jeweiligen Bereich gewählt werden können.

Zu Beispielen für die Verbindungen der allgemeinen Formel (II) gehören solche, die als Metall M Kupfer, Kobalt, Zink, Mangan, Eisen, Molybdän, Bismut oder Cer enthalten, wie zum Beispiel basisches Kupfernitrat (Cu₂(OH)₂NO₃ und Cu₃(NO₃)(OH)₅ · 2 H₂O), basisches Kobaltnitrat (Co₂(NO₃)(OH)₃), basisches Zinknitrat (Zn₂(NO₃)(OH)₃), basisches Mangannitrat (Mn(NO₃)(OH)₂), basisches Eisennitrat (Fe₄(NO₃)(OH)₁₁·2 H₂O), basisches Molybdännitrat, basisches Bismutnitrat [Bi(NO₃)(OH)₂] und basisches Cernitrat [Ce(NO₃)₃(OH) · 3H₂O].

Das basische Metallnitrat, welches die Struktur des basischen Mischmetallnitrats bestimmt, ist insbesondere ein basisches Übergangsmetallnitrat. Bevorzugt ist das basische Metallnitrat basisches Kupfernitrat.

Basisches Kupfernitrat ist auch unter der Bezeichnung "bCN" bekannt (abgekürzt für Englisch "basic copper nitrate") und kann mittels der Summenformel Cu₂(OH)₂NO₃ beschrieben werden. Basisches Kupfernitrat ist für den Einsatz in gaserzeugenden Zusammensetzungen für Sicherheitseinrichtungen erprobt und weltweit verfügbar. Somit können bekannte Formulierungen, die basisches Kupfernitrat umfassen, auf einfache Weise durch den zumindest teilweisen Ersatz des basischen Kupfernitrats mit dem erfindungsgemäßen basischen Mischmetallnitrat angepasst werden.

Das zumindest eine weitere Element kann ausgewählt sein aus der Gruppe bestehend aus Erdalkalimetallen, Übergangsmetallen, Aluminium und Bor. In jedem Fall ist das zumindest eine weitere Element verschieden von dem Metall des basischen Metallnitrats.

Bevorzugt ist das zumindest eine weitere Element Zink.

Die Verwendung eines zinkhaltigen basischen Mischmetallnitrats ermöglicht es, eine bei der Umsetzung der gaserzeugenden Zusammensetzung auftretende Lichterscheinung zu unterdrücken, die auch als "Flaming" bezeichnet wird. Bei Einsatz von Zink als weiterem Element im basischen Mischmetallnitrat entsteht während der Zersetzung der gaserzeugenden Zusammensetzung Zinkoxid, das zumindest teilweise mit dem Metall bzw. den weiteren Elementen des basischen Mischmetallnitrats dotiert ist. Zinkoxid ist ein Halbleiter mit einer Bandlücke, welche die Absorption von ultraviolettem und sichtbaren Licht ermöglicht. Durch die Dotierung mit weiteren Elementen bzw. Metallen kann die Größe der Bandlücke verkleinert werden, wodurch die nach Absorption auftretende Emission in den Bereich des infraroten Lichts verschoben wird. Dies gilt insbesondere für den Fall der bei der Zersetzung der gaserzeugenden Zusammensetzung auftretenden hohen Temperaturen, durch die ebenfalls eine Verringerung der Bandlücke auftreten kann, die durch die weitere Dotierung noch verstärkt wird. Durch die Verschiebung der Lichtemission in den Bereich des infraroten Lichts kann somit eine Reduktion der für Menschen sichtbaren Lichtemission während der Zersetzung der gaserzeugenden Zusammensetzung erzielt werden. Die Aktivierung der Sicherheitseinrichtung wird daher von einem Benutzer bzw. Fahrzeuginsassen weniger negativ wahrgenommen.

Besonders bevorzugt handelt es sich bei dem basischen Mischmetallnitrat um ein basisches Kupfer-Zink-Nitrat, das auf basischem Kupfernitrat basiert und im Folgenden auch mit der Abkürzung "bCZN" bezeichnet wird.

Insbesondere ist das basische Kupfer-Zink-Nitrat hydratfrei.

Bei der Verbrennung von basischem Kupfer-Zink-Nitrat entstehen Kupfer-Zink-Mischoxide, deren Schmelztemperatur bzw. Sublimationstemperatur höher ist als diejenige von elementarem Kupfer, sodass eine verbesserte Schlackenbildung auftritt. Zusätzlich kann der zuvor beschriebene Effekt der zumindest teilweisen Unterdrückung einer Lichtemission im sichtbaren Bereich bei Verwendung von basischem Kupfer-Zink-Nitrat erzielt werden.

Gleichzeitig verhält sich das basische Kupfer-Zink-Nitrat in der gaserzeugenden Zusammensetzung bevorzugt noch ähnlich zu basischem Kupfernitrat, sodass über den gewählten Anteil an Zink im basischen Kupfer-Zink-Nitrat das Abbrandverhalten der gaserzeugenden Zusammensetzung lediglich maßgeschneidert aber nicht grundlegend verändert wird. Somit sind keine aufwändigen Neuformulierungen bekannter Zusammensetzungen auf Basis von basischem Kupfernitrat notwendig.

Optional kann im basischen Kupfer-Zink-Nitrat ein Anteil des Kupfers durch zumindest ein weiteres Element ersetzt sein.

Im basischen Mischmetallnitrat sind insbesondere 10 Molprozent oder mehr des Metalls im basischen Metallnitrat durch das zumindest eine weitere Element ersetzt, bevorzugt 40 Molprozent oder mehr.

Ferner können im basischen Mischmetallnitrat 95 Molprozent oder weniger des Metalls im basischen Metallnitrat durch das zumindest eine weitere Element ersetzt sein, bevorzugt 80 Molprozent oder weniger.

Die Angaben in Molprozent beziehen sich insbesondere jeweils auf die Molmenge des Metalls in der Kristallstruktur des basischen Metallnitrats. Bevorzugt entspricht eine Kristallstruktur des basischen Mischmetallnitrats der Kristallstruktur des basischen Metallnitrats. Mit anderen Worten treten bevorzugt lediglich unwesentliche Verzerrungen in der Kristallstruktur im Vergleich zum basischen Metallnitrat auf. Auf diese Weise erhöht sich die Wahrscheinlichkeit, dass das basische Mischmetallnitrat in bekannten Formulierungen für gaserzeugende Zusammensetzungen eingesetzt werden kann, ohne dass weitere Formulierungsanpassungen vorgenommen werden müssen.

Das zumindest eine weitere Element kann stochastisch oder periodisch verteilt im basischen Mischmetallnitrat angeordnet sein. Mit anderen Worten kann im basischen Mischmetallnitrat eine zufällige Verteilung des zumindest einen weiteren Elements auf den theoretischen Gitterplätzen des Metalls im basischen Metallnitrat vorgesehen sein. Alternativ können Domänen in der Kristallstruktur des basischen Mischmetallnitrats ausgebildet sein, in denen das zumindest eine weitere Element angeordnet ist. Durch die jeweilige Auswahl der Verteilung des zumindest einen weiteren Elements in der Kristallstruktur kann das Abbrandverhalten des basischen Mischmetallnitrats weiter maßgeschneidert werden.

Das basische Mischmetallnitrat kann durch Fällung einer oder mehrerer basischer Nitratlösungen der einzelnen Elemente, insbesondere verschiedener Metallnitratlösungen, erhalten werden. Dazu können Herstellungsverfahren zum Einsatz kommen, die zu den in der DE 102 96 592 B4 für die Synthese von basischen Metallnitraten gezeigten Verfahren analog sind. Die Erfinder haben gefunden, dass die Stöchiometrie und die Kristallstruktur des ausfallenden basischen Mischmetallnitrats sowohl thermodynamisch als auch kinetisch beeinflusst wird. Somit ist eine Anpassung des erhaltenen basischen Mischmetallnitrats über die Temperatur, den pH-Wert, die Konzentrationen der eingesetzten Nitratlösungen und deren Verhältnis zueinander sowie die Vermischungsgeschwindigkeit der Nitratlösungen beeinflussbar. Insbesondere ist eine Einstellung des Molanteils des zumindest einen weiteren Elements auf diese Weise zielgenau möglich.

Die gaserzeugende Zusammensetzung kann als Brennstoff alle im Stand der Technik bekannten und für Sicherheitseinrichtungen geeigneten Brennstoffe enthalten. Beispielsweise kann der Brennstoff ausgewählt sein aus der Gruppe bestehend aus Bor, Aluminium, Silicium, Magnesium, Eisen, Titan, Wolfram, Kupfer, Kohlenstoff, Zirkonium, Legierungen der zuvor genannten Elemente, Nitrotriazolon, Nitrocellulose, Guanidiniumverbindungen, insbesondere Guanidiniumnitrat, Nitroguanidin und Doppelsalzen dieser Verbindungen, Tetrazolen, Aminotetrazolen, Dinitramiden und/oder Kombinationen der vorgenannten Brennstoffe.

Der Brennstoff liegt in der gaserzeugenden Zusammensetzung in einem Anteil von 5 bis 95 Gewichtsprozent vor, bevorzugt in einem Anteil von 10 bis 90 Gewichtsprozent oder 20 bis 80 Gewichtsprozent, besonders bevorzugt in einem Anteil von 35 bis 65 Gewichtsprozent.

Die gaserzeugende Zusammensetzung kann neben dem basischen Mischmetallnitrat zumindest ein weiteres Oxidationsmittel umfassen, das ausgewählt ist aus der Gruppe bestehend aus Nitraten, Oxiden und/oder Mischoxiden der Alkalimetalle, Erdalkalimetalle und Übergangsmetalle, Übergangsmetallnitrathydroxiden, Chloraten, Perchloraten, Ammoniumnitrat, Sulfaten, Phosphaten, Oxalaten, Dinitramiden, Peroxiden, Wasser, Sauerstoff und/oder Kombinationen davon. Grundsätzlich sind auch alle Allotrope und alle Isotrope der entsprechenden Verbindungen inbegriffen.

Bevorzugt enthält die gaserzeugende Zusammensetzung 10 bis 60 Gew.-% des basischen Mischmetallnitrats und optional des zumindest einen weiteren Oxidationsmittels.

Der Anteil an basischem Mischmetallnitrat und optional des zumindest einen weiteren Oxidationsmittels an der gaserzeugenden Zusammensetzung ist insbesondere so ausgewählt, dass eine ausgeglichene Sauerstoffbilanz erreicht wird.

Die gaserzeugende Zusammensetzung kann zusätzlich 5 Gew.-% oder weniger eines Verarbeitungshilfsmittels umfassen, insbesondere 1 bis 5 Gew.-%, bezogen auf das Gesamtgewicht der gaserzeugenden Zusammensetzung. Verarbeitungshilfsmittel sind beispielsweise Presshilfsmittel, Rieselhilfen und/oder Gleitmittel, die sich in der angegebenen Menge nicht wesentlich auf die Abbrandgeschwindigkeit der Zusammensetzung auswirken
Beispiele für geeignete Verarbeitungshilfsmittel sind Polyethylenglykol, Zellulose, Methylzellulose, Graphit, Wachs, Metallseifen, beispielsweise Calciumstearat, Magnesiumstearat, Zinkstearat und/oder Aluminiumstearat, Bornitrid, Talkum, Bentonit, Kieselsäure und Molybdänsulfid sowie deren Gemische.

Zusätzlich kann die erfindungsgemäße gaserzeugende Zusammensetzung übliche Abbrandmoderatoren und/oder Kühlmittel enthalten, beispielsweise 10 Gew.-% oder weniger, insbesondere bis zu 6 Gew.-% oder 0,1 bis 6 Gew.-%, bezogen auf das Gesamtgewicht der gaserzeugenden Zusammensetzung. Die genannten Zusätze wirken sich stabilisierend auf den Abbrand aus und halten die Verbrennungstemperatur niedrig. Gleichzeitig wird die Verschlackung der Verbrennungsrückstände verbessert, wodurch das Verstäuben der Rückstände verhindert wird.

Beispiele für geeignete Abbrandmoderatoren und/oder Kühlmittel sind B₂O₃, Al₂O₃, MgO, TiO₂, SiO₂, Mg(OH)₂, basisches Magnesiumcarbonat, CaCO₃ und deren Gemische.

Ferner kann die gaserzeugende Zusammensetzung zusätzlich 5 Gew.-% oder weniger eines weiteren Additivs umfassen, insbesondere 0,1 bis 5 Gew.-%, bezogen auf das Gesamtgewicht der gaserzeugenden Zusammensetzung. Die weiteren Additive dienen insbesondere zur Verbesserung der Anzündbarkeit sowie der mechanischen Eigenschaften der gaserzeugenden Zusammensetzung.

Die Abbrandtemperatur der gaserzeugenden Zusammensetzung liegt bevorzugt in einem Bereich von 1700 K bis 2300 K.

Die Aufgabe der Erfindung wird des Weiteren gelöst durch die Verwendung einer gaserzeugenden Zusammensetzung der zuvor beschriebenen Art in einer Sicherheitseinrichtung, insbesondere für ein Fahrzeug.

Des Weiteren wird die Aufgabe der Erfindung durch die Verwendung eines basischen Mischmetallnitrats der zuvor beschriebenen Art als Oxidationsmittel in einer gaserzeugenden Zusammensetzung gelöst, insbesondere in einer gaserzeugenden Zusammensetzung für Sicherheitseinrichtungen.

Die Sicherheitseinrichtung ist beispielsweise in einem Fahrzeug oder einer Weste bzw. eines Protektors eines Benutzers angeordnet.

Weitere Vorteile und Eigenschaften ergeben sich aus der nachfolgenden Beschreibung und den darin aufgeführten beispielhaften Ausführungsformen.

Beispielhafte gaserzeugende Zusammensetzungen sind in Tabelle 1 angegeben.

**Tabelle 1: Erfindungsgemäße gaserzeugende Zusammensetzungen.**

| Komponente | Stoff | Gew.-% |
|---|---|---|
| Brennstoff | GuNi | 45 bis 55 |
| Oxidationsmittel | bCZN | 43 bis 53 |
| Verarbeitungshilfsmittel | Metall-Stearate | 0 bis 3 |
| Kühlmittel | Al₂O₃ | 0 bis 3 |
| Abbrandmoderator | TiO₂ | 0 bis 3 |

| | | |
|---|---|---|
| Die in Tabelle 1 verwendeten Abkürzungen bedeuten: GuNi = Guanidiniumnitrat bCZN = basisches Kupfer-Zink-Nitrat (basisches Mischmetallnitrat) | | |

Als Metall-Stearate kommt eine Mischung aus Calciumstearat, Magnesiumstearat, Zinkstearat zum Einsatz.

Das ballistische Verhalten wurde anhand einer Versuchsreihe mit drei Zusammensetzungen durchgeführt, wie in Tabelle 2 angegeben.

Dazu wurden die gaserzeugenden Zusammensetzungen zu zylinderförmigen Tabletten mit einem Durchmesser von 4 mm und einer Dicke von 1,3 mm gepresst. Das verwendete Oxidationsmittel hatte eine Korngröße d₅₀ von 6 µm. Der Zinkanteil im verwendeten bCZN lag bei 22 %.

Anschließend wurden jeweils 10 g der Tabletten in eine Normbrennkammer aus Stahl mit einem Volumen von 100 cm³ eingewogen, über einen Anzünder der Normbrennkammer gezündet und der Druckverlauf im Inneren der Normbrennkammer verfolgt, um die Brennrate der jeweiligen Tablette zu bestimmen. Der ballistische Test wurde bei einem Druck von 10 MPa bzw. 20 MPa durchgeführt. Jeder Test wurde zweifach durchgeführt und die erhaltenen Brennraten arithmetisch gemittelt. Es zeigte sich, dass mit den erfindungsgemäßen Zusammensetzungen gemessene Brennraten für Tabletten der verwendeten Größe und mit Oxidationsmittel der verwendeten Korngröße in einem Bereich liegen, der für gaserzeugende Zusammensetzungen zur Verwendung in Sicherheitseinrichtungen geeignet ist.

**Tabelle 2: Zusammensetzung für ballistische Tests.**

| Beispiel | bCZN (Oxidationsmittel) | GuNi (Brennstoff) | Additive |
|---|---|---|---|
| 1 | 45,9 Gew.-% | 51,24 Gew.-% | 2,86 Gew.-% |
| 2 | 48,5 Gew.-% | 48,64 Gew.-% | 2,86 Gew.-% |
| 3 | 47,41 Gew.-% | 49,73 Gew.-% | 2,86 Gew.-% |

**Tabelle 3: Ergebnisse der ballistischen Tests der Beispiele aus Tabelle 2.**

| Beispiel | Brennrate bei 10 MPa [mm/s] | Brennrate bei 20 MPa [mm/s] |
|---|---|---|
| 1 | 15,2 | 19,2 |
| 2 | 15,2 | 19,4 |
| 3 | 14,8 | 18,8 |

Wenn in Beispiel 1 das bCZN vollständig durch bCN mit einer Korngröße d₅₀ von 1 µm ersetzt wird, ergeben sich Brennraten von 17,6 mm/s bei 10 MPa und 22,2 mm/s bei 20 MPa.

Wenn in Beispiel 1 das bCZN vollständig durch bCN, welches mit einem Prozent Glyzerin beschichtet wurde, mit einer Korngröße d₅₀ von 1 µm ersetzt wird, ergeben sich Brennraten von 19,5 mm/s bei 10 MPa und 24,3 mm/s bei 20 MPa.

## Patentansprüche

1. Gaserzeugende Zusammensetzung für eine Sicherheitseinrichtung, insbesondere in einem Fahrzeug, mit einem Oxidationsmittel, das ein basisches Mischmetallnitrat umfasst, wobei das basische Mischmetallnitrat auf einem basischen Metallnitrat basiert, in welchem das Metall des basischen Metallnitrats teilweise durch zumindest ein weiteres Element ersetzt ist.

2. Gaserzeugende Zusammensetzung nach Anspruch 1, **dadurch gekennzeichnet, dass** das basische Metallnitrat ein basisches Übergangsmetallnitrat ist, bevorzugt basisches Kupfernitrat.

3. Gaserzeugende Zusammensetzung nach Anspruch 1 oder 2, **dadurch gekennzeichnet, dass** das zumindest eine weitere Element ausgewählt ist aus der Gruppe bestehend aus Erdalkalimetallen, Übergangsmetallen, Aluminium und Bor.

4. Gaserzeugende Zusammensetzung nach einem der vorhergehenden Ansprüche, **dadurch gekennzeichnet, dass** das zumindest eine weitere Element Zink umfasst oder ist.

5. Gaserzeugende Zusammensetzung nach einem der vorhergehenden Ansprüche, **dadurch gekennzeichnet, dass** im basischen Mischmetallnitrat 10 Molprozent oder mehr des Metalls im basischen Metallnitrat durch das zumindest eine weitere Element ersetzt sind, bevorzugt 40 Molprozent oder mehr.

6. Gaserzeugende Zusammensetzung nach einem der vorhergehenden Ansprüche, **dadurch gekennzeichnet, dass** im basischen Mischmetallnitrat 95 Molprozent oder weniger des Metalls im basischen Metallnitrat durch das zumindest eine weitere Element ersetzt sind, bevorzugt 80 Molprozent oder weniger.

7. Gaserzeugende Zusammensetzung nach einem der vorhergehenden Ansprüche, **dadurch gekennzeichnet, dass** eine Kristallstruktur des basischen Mischmetallnitrats einer Kristallstruktur des basischen Metallnitrats entspricht.

8. Gaserzeugende Zusammensetzung nach einem der vorhergehenden Ansprüche, **dadurch gekennzeichnet, dass** das zumindest eine weitere Element stochastisch oder periodisch verteilt im basischen Mischmetallnitrat angeordnet ist.

9. Verwendung einer gaserzeugenden Zusammensetzung nach einem der Ansprüche 1 bis 8 in einem Gasgenerator einer Sicherheitseinrichtung für ein Fahrzeug.

10. Verwendung eines basischen Mischmetallnitrats als Oxidationsmittel in einer gaserzeugenden Zusammensetzung, insbesondere einer gaserzeugenden Zusammensetzung für Sicherheitseinrichtungen, wobei das basische Mischmetallnitrat auf einem basischen Metallnitrat basiert, in welchem das Metall des basischen Metallnitrats teilweise durch zumindest ein weiteres Element ersetzt ist.

## Claims

1. A gas generating composition for a safety device, specifically in a vehicle, with an oxidant comprising a basic mixed metal nitrate, wherein the basic mixed metal nitrate is based on a basic metal nitrate in which the metal of the basic metal nitrate is partly replaced with at least one further element.

2. The gas generating composition according to claim 1, **characterized in that** the basic metal nitrate is a basic transition metal nitrate, preferably basic copper nitrate.

3. The gas generating composition according to claim 1 or 2, **characterized in that** the at least one further element is selected from the group consisting of alkaline earth metals, transition metals, aluminum and boron.

4. The gas generating composition according to any one of the preceding claims, **characterized in that** the at least one further element comprises or is zinc.

5. The gas generating composition according to any one of the preceding claims, **characterized in that**, in the basic mixed metal nitrate, 10 mole percent or more of the metal in the basic metal nitrate are replaced with the at least one further element, preferably 40 mole percent or more.

6. The gas generating composition according to any one of the preceding claims, **characterized in that**, in the basic mixed metal nitrate, 95 mole percent or less of the metal in the basic metal nitrate are replaced with the at least one further element, preferably 80 mole percent or less.

7. The gas generating composition according to any one of the preceding claims, **characterized in that** a crystal structure of the basic mixed metal nitrate corresponds to a crystal structure of the basic metal nitrate.

8. The gas generating composition according to any one of the preceding claims, **characterized in that** the at least one further element is arranged to be distributed stochastically or periodically in the basic mixed metal nitrate.

9. A use of a gas generating composition according to any one of the claims 1 to 8 in a gas generator of a safety device for a vehicle.

10. A use of a basic mixed metal nitrate as oxidant in a gas generating composition, specifically a gas generating composition for safety devices, wherein the basic mixed metal nitrate is based on a basic metal nitrate in which the metal of the basic metal nitrate is partly replaced with at least one further element.

## Revendications

1. Composition génératrice de gaz pour un dispositif de sécurité, en particulier dans un véhicule, comprenant un agent oxydant qui comprend un nitrate de métal basique mixte, pour lequel le nitrate de méta basique mixte est à base d'un nitrate de métal basique dans lequel le métal du nitrate métallique basique est partiellement remplacé par au moins un autre élément.

2. Composition génératrice de gaz selon la revendication 1, **caractérisée en ce que** le nitrate de métal basique est un nitrate de métal basique de transition, de préférence du nitrate de cuivre basique.

3. Composition génératrice de gaz selon la revendication 1 ou 2, **caractérisée en ce que** ledit au moins un autre élément est choisi dans le groupe constitué des métaux alcalino-terreux, des métaux de transition, de l'aluminium et du bore.

4. Composition génératrice de gaz selon l'une des revendications précédentes, **caractérisée en ce que** ledit au moins un autre élément comprend ou est du zinc.

5. Composition génératrice de gaz selon l'une des revendications précédentes, **caractérisée en ce que**, dans le nitrate de métal basique mixte, 10 % en moles ou plus du métal dans le nitrate de métal basique sont remplacés par au moins un autre élément, de préférence 40 % en moles ou plus.

6. Composition génératrice de gaz selon l'une des revendications précédentes, **caractérisée en ce que**, dans le nitrate de métal basique mixte, 95 % en moles ou moins du métal dans le nitrate métallique basique sont remplacés par au moins un autre élément, de préférence 80 % en moles ou moins.

7. Composition génératrice de gaz selon l'une des revendications précédentes, **caractérisée en ce qu'**une structure cristalline du nitrate de métal basique mixte correspond à une structure cristalline du nitrate de métal basique.

8. Composition génératrice de gaz selon l'une des revendications précédentes, **caractérisée en ce que** le ou les autres éléments sont répartis de manière stochastique ou périodique dans le nitrate de métal mixte basique.

9. Utilisation d'une composition génératrice de gaz selon l'une des revendications 1 à 8 dans un générateur de gaz d'un dispositif de sécurité pour un véhicule.

10. Utilisation d'un nitrate de métal mixte basique comme agent oxydant dans une composition génératrice de gaz, en particulier une composition génératrice de gaz pour dispositifs de sécurité, le nitrate de métal mixte basique étant à base d'un nitrate de métal basique dans lequel le métal du nitrate de métal basique est partiellement remplacé par au moins un autre élément.
